# EUROPÄISCHE PATENTSCHRIFT

(11) **EP 3 003 407 B1**
(45) Veröffentlichungstag und Bekanntmachung des Hinweises auf die Patenterteilung: **22.03.2017**
(21) Anmeldenummer: 14728450.9
(22) Anmeldetag: 03.06.2014
(51) Int. Cl.: E03D 13/00, E03C 1/28

(54) **SPERRFLÜSSIGKEIT**
SEALING LIQUID
LIQUIDE DE BLOCAGE

(30) Priorität: 03.06.2013 DE 102013009189
(43) Veröffentlichungstag der Anmeldung: 13.04.2016
(73) Patentinhaber: Uridan Waterless Solutions GmbH, 2100 Stetten (AT); Jysk Kemi Service A/S, 7500 Holstebro (DK)
(72) Erfinder: HUNSKJÆR, Rikke, DK-7500 Holstebro (DK)
(74) Vertreter: Sparing, Rolf Klaus
(86) Internationale Anmeldenummer: PCT/EP2014/001485
(87) Internationale Veröffentlichungsnummer: WO 2014/195006

(56) Entgegenhaltungen:
- EP-A1- 2 314 775
- WO-A1-2006/120003
- WO-A2-2007/070716

## Beschreibung

Die Erfindung betrifft eine Sperrflüssigkeit für wasserlos betriebene, sanitäre Anlagen auf Basis eines Öls.

Mit zunehmender Wertlegung auf Wasserersparnis besteht ein Interesse an sanitären Anlagen wie Toiletten und Urinalen, die für eine Minimierung der Wassermenge bei Spülvorgang ausgelegt sind, um übermäßige Anforderungen an Wasserversorgungs- sowie Abwasserentsorgungssysteme zu verringern. In letzter Zeit jedoch haben Wasserknappheit genauso wie neue Umweltbedenken ein erhöhtes Sparbewusstsein entstehen lassen. Mit steigenden Wasserkosten ist das Interesse an brauchbaren wasserlos betriebenen Sanitärsystemen für einen breiten Anwendungsbereich gestiegen. Die meisten gattungsmäßigen wasserlosen Sanitärsysteme verwenden flüssigkeitsdichtende Geruchsverschlüsse.

Um unangenehme Gerüche in wasserlos betriebenen, sanitären Anlagen zu vermeiden sind Flüssigkeiten entwickelt worden, die den Luftraum oberhalb einer Abflussleitung bzw. Siphon verschließen. Die Flüssigkeiten dienen insofern als Sperrmedium und als Geruchsverschluss für die Mündung des Auslassrohrs, um zu verhindern, dass Gerüche aus der Kanalisation in den sanitären Innenraum aufsteigen können.

Die Verwendung von Öl als Sperrflüssigkeit in sanitären Anlagen ist im Allgemeinen bekannt.

So ist die Verwendung von Öl in sanitären Anlagen zur Ausbildung eines Geruchsverschlusses in dem deutschen Patent DE 121356 beschrieben. In der Patentschrift ist jedoch nicht offenbart, welche Öle konkret verwendet werden.

Demgegenüber ist in der DE 20 2006 002 906 U1 die spezielle Verwendung von Glyzerinöl als Sperrflüssigkeit in sanitären Anlagen, die in direkter Verbindung zu einem zum Schmutzwasserkanal stehen, bekannt. In dem Dokument wird ein Geruchsverschluss für einen Siphon offenbart, der eine Flüssigkeit auf Glycerin Basis enthält. Dies hat zwar den Vorteil, dass Gerüche aus dem Siphon nicht mehr in die Umgebungsluft einer sanitären Anlage austreten können. Dies erfolgt jedoch nur so lange bis sich das verwendete Glycerin mit den wässrigen Bestandteilen des Urins vermischt hat und/oder eine Reaktion des Glycerins mit Bestandteilen des Urins nicht erfolgt ist. Erfolgt eine Reaktion mit den Bestandteilen des Urins, so können sich Ablagerungen innerhalb des Siphons bilden, die zu Schichten anwachsen und zur Verstopfung des Siphons führen können und neben der Reinigung des Siphons alsbald eine Erneuerung des Glycerins erfordern.

Weiterhin ist die Verwendung von Ethylenglykol als Sperrflüssigkeit in Toiletten und Urinalen aus der DE 28 214 79 B1 bekannt. Ethylenglykol, das in der Automobiltechnik als Bremsflüssigkeit und Frostschutzmittel für Kühlwasser Verwendung findet, ist jedoch toxisch. So kann der Kontakt eines Benutzer oder einer Reinigungsperson mit so einer Art Sperrflüssigkeit zu Vergiftungen oder Verätzungen führen. Zudem besteht die Gefahr der Oxidation des Ethylenglykols durch Luftsauerstoff zu Aldehyden und Carbonsäuren, die in Reaktion mit Bestandteilen des eingetragenen Urins Ablagerungen innerhalb des Siphons einer Toilette oder eines Urinals bilden können. Dies führt einerseits zum allmählichen Verbrauch der Sperrflüssigkeit und andererseits zur allmählichen Verstopfung des Siphons.

Aus der JP 2009-127355 A ist ein Wasserverdunstungs-Inhibitor für Entwässerungsanlagen wie Sanitäranlagen bekannt, der eine wasserunlösliche Komponente wie Paraffinöl, insbesondere auch Weißöl enthalten kann, und eine Dichte von weniger als 1,0 und einen Dampfdruck geringer als Wasser aufweist. Die wasserunlösliche Komponente umfasst dabei 1 bis 99 Gew. % und kann auch zusätzlich Farbstoffe, Duftstoffe, Pigmente und auch Tenside enthalten.

In der WO 2010/001595 A1 ist ein Sperrwassermittel für Rohrleitungen in Bädern und Toiletten zur Verhinderung von schlechten Gerüchen offenbart, das Öl, Wasser und ein Tensid umfasst. Die beschriebenen Öle können als flüssiges Paraffinöl ausgestaltet sein, wobei das enthaltene Tensid vorzugsweise ein Polyoxyethylen-Derivat ist.

Die JP 2005-118519 A beschreibt eine Flüssigkeit zur Abdichtung von Behältern wie beispielsweise WC's, die aus flüssigem Paraffin bestehen und Zusätze aufweisen können. Als Zusätze werden Fe²⁺, Titandioxid oder Aktivkohle genannt, um Gerüche zu verhindern und eine optischen Wirkung zu erzielen.

In der DE 10 2011 117 750 A1 werden Sperrflüssigkeiten wie beispielsweise Öle beschrieben, die wenig mit dem Abwasser mischbar sind und eine Dichte aufweisen, die geringer ist als die des Abwassers.

Aus der DE 10 2010 033 798 A1 sind Sperrflüssigkeiten bekannt, die Öle oder Ölmischungen umfassen und bevorzugt antimikrobielle, bakteriostatische bis bakterizide und/oder geruchsabsorbierende Zusätze enthalten.

Die WO 2005/024146 A1 offenbart schließlich Sperrflüssigkeiten als Geruchsverschluss wasserloser Urinale, wobei die Sperrflüssigkeiten auch Duftstoffe enthalten können.

Für die dauerhafte Wirksamkeit von Geruchsverschlüssen wasserlos betriebener, sanitärer Anlagen, wie Toiletten und Urinalen, z.B. in Form von Siphons existieren jedoch einige Schlüsselfaktoren, die zu beachten sind. Ein wesentlicher Faktor ist die Menge des Sperrflüssigkeitsverlustes, der unter normale Betriebsbedingungen über zeitliche Perioden und Häufigkeit der Benutzung stattfindet, da ein Verbrauch der Sperrflüssigkeit einen dauerhaften Geruchsverschluss nicht gewährleisten kann. Zudem entstehen Kosten für Personen, die den Verbrauch der Sperrflüssigkeit kontrollieren müssen und Kosten für das notwendige Nachfüllen der Sperrflüssigkeit.

Aufgabe der Erfindung ist daher eine Sperrflüssigkeit für wasserlose Toiletten oder Urinale bereitzustellen, die einerseits einen möglichst guten Geruchsverschluss des Siphons gegenüber Schmutzwasserkanälen bietet und andererseits kaum ausgetauscht oder erneuert werden muss.

Die Aufgabe wird nach Anspruch 1 gelöst.

Im Vergleich zu bekannten Sperrflüssigkeiten auf Basis eines Öls treten bei der erfindungsgemäßen Sperrflüssigkeit einerseits praktisch keine Ablagerungen im Siphon wasserlos betriebener sanitärer Anlagen auf, andererseits werden für den Fall, dass Ablagerungen auftreten sollten diese durch den oder die Zusätze inodorent und physiologisch unschädlich. Ferner können die im Urin enthaltenen Harnstoffderivate und Proteine durch den oder die Zusätze aus der Sperrflüssigkeit entfernt werden, sodass keine geruchsintensiven Verbindungen nach außen treten und Ablagerungen, beispielsweise in Form von denen im Urin enthaltenen Proteinen aus der Sperrflüssigkeit wieder entfernt werden können.

Zur physiologischen Unschädlichmachung bzw. Abbau und zur Gewährleistung einer Geruchsneutralität werden erfindungsgemäß beispielweise Flüssigkeiten mit einem Gehalt an Silberverbindungen in einem Konzentrationsbereich von 0,01 bis 0,1 ml/l bzw. zwischen 0,2 und 2,00 ppm. der Sperrflüssigkeit zugesetzt. Als Silberverbindungen kommen alle antibakteriell wirksamen Silberverbindungen in Betracht wie Silberionen, insbesondere in Form von Silbernitrat, Silbersulfat, Silberchlorid, Silberchlorat oder auch organischen Silberkomplexen wie beispielsweise Silberchelate. Diese werden der Sperrflüssigkeit bis zur Einstellung des gewünschten Konzentrationsbereichs zugesetzt, der in Abhängigkeit der von der antibakteriellen Wirkung ausgewählt werden kann.

Ferner kann die Sperrflüssigkeit auch einen Zusatz von Kieselgelpartikeln enthalten die alternativ oder kumulativ mit den Silberverbindungen in der Sperrflüssigkeit enthalten sein können. Die Kieselgelpartikel können beispielsweise ein Adsorbens aus Kieselgel-Partikeln mit einem oder mehreren magnetischen Kernen und mit einer Porengröße im Bereich von 2 bis 50 nm, bevorzugt 5 bis 30 nm und einer inneren Oberfläche im Bereich von 0,1 bis 400 m²/g, bevorzugt 10 bis 200 m²/g, darstellen, die zur Sperrflüssigkeit zugesetzt werden können. Die im Urin enthaltenen Proteine können an die Kieselgel-Partikel-Festphase adsorbiert werden, wobei die Abtrennung der adsorbierten Proteine durch Anlegen eines magnetischen Feldes erfolgt.

Die Trennung der an die Kieselgelpartikel gebundenen Proteine von der Sperrflüssigkeit kann auch mittels Druck, Gravitations- oder Zentrifugalkraft erfolgen.

Die Kieselgel-Partikel können dabei als isolierte sphärische Partikel, als monolithische Kieselgel-Phasen oder als Membranen vorliegen.

Die Kieselgelpartikel haben im Allgemeinen einen Durchmesser im Bereich von 20 nm bis 500 µm, bevorzugt von 200 nm bis 10 µm, insbesondere bevorzugt von 500 nm bis 1,3 µm.

Das Adsorbens aus Kieselgel-Partikeln mit einem magnetischen Kern kann durch Beschichten von Eisenoxid enthaltenden Partikeln mit Kieselgel hergestellt werden.

Die Beschichtung von Eisenoxid enthaltenden Partikeln mit Kieselgel ist an sich bekannt (J.Colloid Interface Sci. 1968, 26, 62 bis 69; Langmuir 2005, 21, 10763 bis 10769; J. Colloid Interface Sci 2005, 283, 392 bis 396).

Die Beschichtung von Eisenoxid enthaltenden Partikeln mit Kieselgel für das erfindungsgemäße Verfahren kann beispielsweise wie folgt durchgeführt werden:
Eine Suspension von Eisenoxid enthaltenden Partikeln in einem Alkohol (z.B. Isopropanol) wird unter starkem Rühren in Gegenwart von Ammoniak zur Beschichtung mit Tetra-ethyl-orthosilicat (TEOS) versetzt. Die Dicke der Beschichtung kann durch die Menge des zugegebenen Tetra-ethyl-orthosilicats gesteuert werden.

Die beschichteten Eisenoxid enthaltenden Partikel werden mit einem Alkohol (z.B Methanol) gewaschen und in Wasser gelagert.

Für das erfindungsgemäße Verfahren werden besonders Kieselgel-Partikel bevorzugt, die aus einer mesoporösen Schicht bestehen, die auf den magnetischen Kern aufgetragen ist und eine Schichtdicke im Bereich von 10 bis 100 nm aufweist.

Magnetische Kerne für die erfindungsgemäßen Kieselgel-Partikel können an sich bekannte Partikel aus Eisenoxid (Fe₂O₃) und Siliciumdioxid, Polystyrol und/oder Polyvinylalkohol sein.

Für das erfindungsgemäße Verfahren werden bevorzugt Eisenoxid-Partikel mit einer mesoporösen Kieselgel-Beschichtung eingesetzt, wie sie in Gegenwart von Polyethylenglykol als porogenes Mittel entsteht.

Im Besonderen bevorzugt werden Kieselgel-Partikel, die aus einer mesoporösen Schicht bestehen, die auf den magnetischen Kern aufgetragen ist und eine Schichtdicke im Bereich von 10 bis 100 nm aufweist, wobei die magnetischen Kerne Maghemit und/oder Magnetit im Bereich von 30 bis 95 Gew% enthalten und einen mittleren Durchmesser im Bereich von 10 nm bis 500 µm aufweisen, wobei die Kieselgel Partikel einen mittleren Durchmesser im Bereich von 20 nm bis 500 µm, bevorzugt 200 nm bis 10 µm, insbesondere bevorzugt 500 nm bis 1,5 µm aufweisen.

Eine bevorzugte Ausführungsform zur Herstellung der magnetischen Kieselgelpartikeln werden 1,5 bis 4 Gewichtsteile, bevorzugt 2 bis 3 Gewichtsteile, eines polaren, organischen Lösungsmittels und 0,02 bis 0,50 Gewichtsteile, bevorzugt 0,05 bis 0,40 Gewichtsteile, zu den Kieselgel Partikeln hinzugegeben.

Die Abtrennung der Kieselgel-Partikel mit einem magnetischen Kern kann mit Hilfe eines magnetischen Separators erfolgen.

Nach Abtrennung der Proteine enthält die zurückbleibende Sperrflüssigkeit nur wenig Proteine, wobei die Sperrflüssigkeit für eine weitere Verwendung zur Verfügung steht. Der Anteil der Proteine in der zurückbleibenden Sperrflüssigkeit ist im Allgemeinen geringer als 0,0001 Gew. %.

Die erfindungsgemäße Sperrflüssigkeit enthält Öl in Form eines Paraffinöls, das nur noch einen Anteil von weniger als 1 Gewichtsprozent an ungesättigten und/oder aromatischen Kohlenwasserstoffen und nur noch einen Anteil von weniger als 65 mg/kg an Schwefelverbindungen aufweist.

Zudem ist für die erfindungsgemäße Sperrflüssigkeit entscheidend, dass eine Reaktion gegenüber O₂ und Urinbestandteilen nicht oder nur in sehr geringem Maße erfolgt, da solche Reaktionen zu Produkten führen, die einerseits einen Verbrauch der Sperrflüssigkeit und andererseits eine Verstopfung des Siphons durch Ablagerungen nach sich ziehen können. Um dieses Problem zu vermeiden besteht die erfindungsgemäße Sperrflüssigkeit in der Regel aus geradkettigen oder verzweigten, aliphatischen, gesättigten Kohlenwasserstoffen mit einer Kettenlänge von C₂₀ bis C₃₀. Die erfindungsgemäße Sperrflüssigkeit weist insofern nur noch einen Anteil von weniger als 1 Gewichtsprozent an ungesättigten und/oder aromatischen Kohlenwasserstoffen und nur einen Anteil an Schwefelverbindungen von weniger als 65 mg/kg. Aufgrund dieser chemischen Struktur ist die erfindungsgemäße Sperrflüssigkeit reaktionsträge gegenüber O₂ und Urinbestandteilen. Die erfindungsgemäße Sperrflüssigkeit wird durch O₂ und Urinbestandteilen nicht oxidiert und andere chemische Reaktionen erfolgen nicht oder nur in sehr geringem Masse. Dies führt dazu, dass ein Verbrauch der erfindungsgemäßen Sperrflüssigkeit bei wasserlos betriebenen sanitären Anlagen praktisch nicht erfolgt, da durch die langkettige, gesättigte Struktur des Paraffinöls eine Oxidationsbeständigkeit gegenüber der Außenluft und eine Reaktionsträgheit der Sperrflüssigkeit mit fäkalen Bestandteilen wie beispielsweise Urin gewährleistet bleibt.

So wird beispielsweise eine Reaktion mit Harnsäure nicht oder nur in sehr geringem Maße stattfinden. Aufgrund der Reaktionsträgheit der eingesetzten Sperrflüssigkeit werden praktisch keine Reaktionsprodukte gebildet, die zu Ablagerungen im Siphon der wasserlos betriebenen sanitären Anlagen wie Toiletten und Urinale führen können. Für den Fall, dass doch eine Teil der im Urin verbleibenden Verbindungen Reaktionen hervorruft, können durch die erfindungsgemäßen Zusätze einerseits eine Geruchsbelästigung und eine mikrobielle Belastung vermieden und andererseits eine Entfernung der vorhandenen Proteine ermöglicht werden. Die Sperrflüssigkeit bleibt insofern dauerhaft in ihrer Struktur verwendbar und ermöglicht einen langwährenden, nicht zu erneuernden, dichtenden Abschluss des Siphons gegenüber der Außenumgebung.

Die erfindungsgemäße Sperrflüssigkeit kann weiterhin ein Paraffinöl in Form eines Weißöls enthalten, welches bis auf Zustäze wie z.B. Silberverbindungen in Form von Silbernitrat, Tocopherol, und/oder Kieselgelpartikel keine Zusätze aufweist. Durch den möglichen, aber nur sehr geringen Anteil an Silberverbindungen in der Sperrflüssigkeit ist auch keine nachhaltige physiologische Verletzung von Personen zu befürchten, die mit der Sperrflüssigkeit in Berührung kommen. Dies wird auch durch die Auswahl des erfindungsgemäßen Paraffinöls getragen. Es existieren allgemein zwei Arten von Weißöl, technisches und medizinisches Weißöl. Medizinisches Weißöl wird aufgrund seiner besonderen Reinheit auch in der Lebensmittelindustrie verwendet. Medizinisches Weißöl oder auch technisches Weißöl, welche allein oder zusammen Bestandteil der Sperrflüssigkeit sein können, zeigen keine toxischen Wirkungen bei kutanem Kontakt. Allergischen Reaktionen von Personen, die in Kontakt mit der erfindungsgemäßen Sperrflüssigkeit treten, wie beispielsweise beim Kontakt mit der Haut, sind daher nicht oder nur in zu befürchten.

Durch die geradkettigen oder verzweigten, aliphatischen, gesättigten Kohlenwasserstoffen mit einer Kettelänge von C₂₀ bis C₃₀ besitzt die erfindungsgemäße Sperrflüssigkeit einen Schmelzpunkt, der bis unter -10 °C einen flüssigen Aggregatzustand gewährleistet. Dies ist deswegen wichtig, da wasserlos betriebene sanitäre Anlagen auch in Bereichen zum Einsatz kommen, in denen eine Umgebungstemperatur unter 0 °C herrscht. Eingetragene Urinbestandteile verbleiben so in einem Bereich von 0 °C bis-20 °C gelöst und nicht nicht auf der Oberfläche der Sperrflüssigkeit. Auch durch den hohen Siedebereich von 350 °C bis 460 °C mit einem Dampfdruck in einem Bereich von <0,1 hPa bei üblichen Raumtemperaturen wird gewährleistet, dass nur geringe Mengen der erfindungsgemäßen Sperrflüssigkeit in die Umgebung entweichen und eine Erneuerung des Öls nur in ganz beschränktem Masse erfolgen muss.

Durch die zusätzlichen guten Viskositätseigenschaften in einem Bereich von etwa 20 °C bis 100 °C mit einer Viskosität von 50 mm²/s bis 4 mm²/s in den voranstehend genannten Temperaturbereichen bleibt die Sperrflüssigkeit so gleitfähig, dass ein Flüssigkeitsdurchtritt von Urinbestandteile nahezu unabhängig von den Außentemperaturen in den Siphon ermöglicht wird.

Zudem ist die erfindungsgemäße Sperrflüssigkeit aufgrund seiner chemischen Eigenschaft hydrophob und weist mit einer Dichte in einem Bereich von 600 bis 1000 kg/m³, bevorzugt 700 bis 900 kg/m³ eine geringere Dichte als Wasser auf. Dies ermöglicht den Durchtritt von Urinbestandteilen bei der Benutzung wasserlos betriebener sanitärer Anlagen wie Toiletten und Urinalen und gewährleistet einen dichtenden Abschluss des in den Abwasserkanal mündenden Siphons gegenüber der Außenumgebung. Wegen der geringeren Dichte der erfindungsgemäßen Sperrflüssigkeit gegenüber wässrigen Urinbestandteilen erfolgt eine Überschichtung der wässrigen Phase mit der erfindungsgemäßen Sperrflüssigkeit, so dass eine Reaktion mit Folgeprodukten der aeroben, bakteriellen Zersetzung von Harnsäure zu NH₄OH nicht stattfinden kann. Die Folge ist, dass sowohl Geruchsbelastungen in der Umgebung unterbleiben und keine oder nur geringe Ablagerungen innerhalb des Siphons entstehen.

Ebenso wird durch geringe Dichte der Sperrflüssigkeit gewährleistet, dass eine Durchmischung der Sperrflüssigkeit mit Harnsäure nicht oder nur in sehr geringem Maße stattfindet. Durch die chemische Struktur und Dichte verbleiben zudem Gegenstände wie beispielsweise Zigarettenasche auf der Oberfläche der erfindungsgemäßen Sperrflüssigkeit und geraten nicht in den Siphon bzw. Abflusskanal.

Die erfindungsgemäße Sperrflüssigkeit kann eine geradkettige oder auch verzweigte Struktur aufweisen, wobei die Verwendung der geradkettigen oder verzweigten Struktur sich an dem Einsatzzweck der Sperrflüssigkeit orientiert. So liegt der Flammpunkt des Anteils der erfindungsgemäßen Sperrflüssigkeit oberhalb von etwa 200 °C und die Selbstentzündung erfolgt erst in einem Bereich oberhalb von 320 °C bis 360 °C.

Ungesättigte Verbindungen wie zum Beispiel ungesättigte Pflanzenöle können, wenn sie auf einer großen Oberfläche verteilt sind, durch direkte Oxidation mit Luftsauerstoff genügend Wärme erzeugen, um unter entsprechenden Bedingungen einen Schwelbrand und schließlich ein offenes Feuer auslösen. Die erfindungsgemäße Sperrflüssigkeit bietet aber aufgrund ihrer gesättigten Struktur eine Gewähr dafür, dass eine Oxidation durch Luftsauerstoff und eine entsprechende Wärmeerzeugung nicht erfolgt. Da die Oxidationsfähigkeit von Substanzen im Allgemeinen mit zunehmender Temperatur steigt, kann durch kann den Einsatz der erfindungsgemäßen Sperrflüssigkeit mit ihrem Anteil von ungesättigten Kohlenwasserstoffen in einem Bereich von weniger als 1 Gewichtsprozent auch in einem Temperaturbereich von -20 °C bis 200 °C gefahrlos erfolgen. So ist bei Einsatz der erfindungsgemäßen Sperrflüssigkeit bei wasserlos betriebener sanitärer Anlagen wie Urinalen und Toiletten eine Selbstentzündung auch bei Außentemperaturen in einem Bereich von -20 °C bis 200 °C selbst bei katalytischer Induktion wie beispielsweise Hineinwerfen von brennenden Zigarettenresten in Toiletten oder Urinale nahezu ausgeschlossen.

Weiterhin weist die erfindungsgemäße Sperrflüssigkeit in einer besonderen Ausgestaltung einen zusätzlichen Anteil eines Additivs auf, welches in der Sperrflüssigkeit eine Löslichkeit von höchstens 0,001 Gewichtsprozenten besitzt.

Durch die Zugabe eines solchen Additivs kann in wasserlos betriebenen Toiletten oder Urinalen für Dritte erkennbar angezeigt werden, wieviel Sperrflüssig sich in dem WC- oder Urinal Becken befindet.

In einer bevorzugten Ausführungsform wird ein Additiv zur erfindungsgemäßen Sperrflüssigkeit zugesetzt um als Indikator durch einen Farbumschlag einen Hinweis darauf zu geben, wenn eine Entfernung von aus Urin eingetragenen Proteinen aus der Sperrflüssigkeit erfolgen sollte. Das Additiv kann beispielsweise Biuret-Reagenz oder Ninhydrin enthalten. Die geringe Löslichkeit des Additivs im erfindungsgemäßen Paraffinöl hat den Vorteil, dass nur ganz geringe Menge eines zusätzlichen Stoffes für die Sperrflüssigkeit benötigt und so eine starke Kontamination des erfindungsgemäßen Paraffinöls verhindert wird. Dies minimiert für alle Personen die mit der Sperrflüssigkeit in Kontakt treten eine ungewollte Reaktion des Körpers auf Fremdsubstanzen wie beispielsweise eine allergische oder reizende Reaktion.

Das Additiv kann in einer besonderen Ausgestaltung blau oder grün eingefärbt sein. Blaue oder grüne Farbe hat im Zusammenhang mit Reinigungs- oder Desinfektionsmitteln in der Reinigungsbranche die Zuordnung von toxischer Unbedenklichkeit.

In einer weiteren erfindungsgemäßen Ausführungsform kann die erfindungsgemäße Sperrflüssigkeit ein Additiv als Zusatz in Form eines Tensids enthalten. Ein solches kann zur Sperrflüssigkeit zugesetzt werden, um Ablagerungen innerhalb des Siphons einer sanitären Anlage zu lösen und gegebenenfalls leichter reinigen zu können. In einer besonderen Anwendungsform kann das Tensid biologisch abbaubar ausgestaltet sein.

Auch ist es möglich zur Sperrflüssigkeit als Additiv einen Riechstoff, wie ein Parfum, zuzusetzen. Dies erfolgt in der Regel aus Gründen der Geruchsgestaltung. In der erfindungsgemäßen Sperrflüssigkeit können sich alle bekannten lipophilen Riech- oder Parfumstoffe lösen. Die Veränderung der Geruchswahrnehmung der Benutzer sanitärer Anlagen wie Toiletten oder Urinale kann dabei je nach Riechstoff und Riechstoffkonzentration eine stärkere oder schwächere Ausprägung erfahren, sodass sowohl eine sehr intensive als auch sehr dezente Geruchsgestaltung gewählt werden kann. In der Regel liegt der Anteil des Parfums als zusätzlicher Bestandteil der erfindungsgemäßen Sperrflüssigkeit in einem Bereich von 0,05 bis 0,15 Gewichtsprozenten.

Eine weitere Ausführungsform der vorliegenden Erfindung der vorliegenden Erfindung ist die Verwendung des erfindungsgemäßen Paraffinöls mit einem Anteil von ungesättigten und/oder aromatischen Kohlenwasserstoffen von weniger als 1 Gewichtsprozent und einem Schmelzpunkt in einen Bereich von -10 bis -20 °C, einem Siedebereich von 350 °C bis 460 °C und einen Dampfdruck in einem Bereich < 0,1 hPa in einem Temperaturbereich 20 °C als Sperrflüssigkeit in wasserlos betriebenen sanitären Anlagen.

Ebenso ist die Verwendung von Paraffinölen mit einer Viskosität in einem Bereich von 20 °C bis 100 °C mit einer Viskosität von 50 mm²/s bis 4 mm²/s und einer mittleren Dichte im Bereich von 600 kg/m³ bis 1000 kg/m³ als Sperrflüssigkeit für wasserlos betriebene, sanitäre Anlagen ein erfindungswesentlicher Aspekt der Erfindung.

Die erfindungsgemäße Sperrflüssigkeit ist bevorzugt dazu geeignet in wasserlos betriebenen Urinalen verwendet zu werden.

## Patentansprüche

1. Sperrflüssigkeit für wasserlose, sanitäre Anlagen auf Basis eines Öls,
**dadurch gekennzeichnet,**
**dass** das Öl ein Paraffinöl mit einem Anteil von ungesättigten und/oder aromatischen Kohlenwasserstoffen von weniger als 1 Gewichtsprozent enthält und das Paraffinöl einen Zusatz von antibakteriellen Substanzen und/oder Kieselgel-Partikeln aufweist, wobei der Zusatz Silberverbindungen in einer Konzentration von 0,01 ml/l bis 0,1 ml/l beinhaltet und/oder Kieselgel-Partikel umfasst, die einen oder mehrere magnetische Kerne aufweisen.

2. Sperrflüssigkeit nach Anspruch 1
**dadurch gekennzeichnet,**
**dass** die Kieselgelpartikel einen oder mehrere magnetische Kerne und einen Durchmesser im Bereich von 20 nm bis 500 µm aufweisen.

3. Sperrflüssigkeit nach einem der Ansprüche 1 bis 2
**dadurch gekennzeichnet,**
**dass** das Öl ein Paraffinöl in Form eines Weißöls enthält und einen Schmelzpunkt in einen Bereich von -10 °C bis -20 °C, einen Siedebereich von 350 °C bis 460 °C und einen Dampfdruck in einem Bereich < 0,1 hPa bei einer Temperatur von 20 °C aufweist.

4. Sperrflüssigkeit nach einem der Ansprüche 1 bis 3
**dadurch gekennzeichnet,**
**dass** das Öl im Bereich von 20 °C bis 100 °C eine Viskosität von 50 mm²/s bis 4 mm²/s und eine Dichte im Bereich von 600 kg/m³ bis 1000 kg/m³ aufweist.

5. Sperrflüssigkeit nach einem der Ansprüchen 1 bis 4
**dadurch gekennzeichnet,**
**dass** das Öl einen Flammpunkt im Bereich oberhalb von 200 °C aufweist und die Selbstentzündung in einem Bereich von 320°C bis 360 °C erfolgt.

6. Sperrflüssigkeit nach einem der Ansprüche 1 bis 5
**dadurch gekennzeichnet,**
**dass** die Sperrflüssigkeit ein Additiv in Form eines Indikators und/oder Riechstoffes enthält.

7. Verwendung einer Sperrflüssigkeit in Form eines Paraffinöls mit einem Anteil von ungesättigten und/oder aromatischen Kohlenwasserstoffen von weniger als 1 Gewichtsprozent, wobei das Paraffinöl einen Zusatz von antibakteriellen Substanzen in Form von Silberverbindungen in einer Konzentration von 0,01 ml/l bis 0,1 ml/l beinhaltet und/oder Kieselgelpartikel umfasst, die einen oder mehrere magnetische Kerne aufweisen, für wasserlos betriebene Urinale.

## Claims

1. Sealing liquid for waterless sanitary systems based on an oil,
**characterized in that**
the oil contains a paraffin oil having a proportion of unsaturated and/or aromatic hydrocarbons of less than 1 per cent by weight and the paraffin oil has an addition of antibacterial substances and/or silica gel particles, wherein the addition includes silver compounds in a concentration of 0.01 ml/l to 0.1 ml/l and/or comprises silica gel particles which have one or more magnetic cores.

2. Sealing liquid according to Claim 1,
**characterized in that**
the silica gel particles have one or more magnetic cores and a diameter within the range from 20 nm to 500 µm.

3. Sealing liquid according to either of Claims 1 and 2,
**characterized in that**
the oil contains a paraffin oil in the form of a white oil and has a melting point within the range from -10°C to -20°C, a boiling range from 350°C to 460°C and a vapour pressure within a range < 0.1 hPa at a temperature of 20°C.

4. Sealing liquid according to any of Claims 1 to 3,
**characterized in that**
the oil has, within the range from 20°C to 100°C, a viscosity of 50 mm2/s to 4 mm2/s and a density within the range from 600 kg/m3 to 1000 kg/m3.

5. Sealing liquid according to any of Claims 1 to 4,
**characterized in that**
the oil has a flashpoint within the range above 200°C and auto-ignition takes place within the range from 320°C to 360°C.

6. Sealing liquid according to any of Claims 1 to 5,
**characterized in that**
the sealing liquid contains an additive in the form of an indicator and/or odorous substance.

7. Use of a sealing liquid in the form of a paraffin oil having a proportion of unsaturated and/or aromatic hydrocarbons of less than 1 per cent by weight, wherein the paraffin oil includes an addition of antibacterial substances in the form of silver compounds in a concentration of 0.01 ml/l to 0.1 ml/l and/or comprises silica gel particles which have one or more magnetic cores, for waterless urinals.

## Revendications

1. Liquide de blocage, destiné à des installations sanitaires sèches, à base d'huile, **caractérisé en ce que** l'huile contient une huile de paraffine ayant une teneur en hydrocarbures insaturés et/ou aromatiques de moins de 1 pourcent en poids, et **en ce que** l'huile de paraffine comporte un additif de substances antibactériennes et/ou des particules de gel de silice, l'additif contenant des composés d'argent à une concentration allant de 0,01 ml/l à 0,1 ml/l et/ou comprenant des particules de gel de silice pourvues d'un ou de plusieurs noyaux magnétiques.

2. Liquide de blocage selon la revendication 1, **caractérisé en ce que** les particules de gel de silice comportent un ou plusieurs noyaux magnétiques et ont un diamètre dans la gamme de 20 nm à 500 nm.

3. Liquide de blocage selon l'une des revendications 1 à 2, **caractérisé en ce que** l'huile contient une huile de paraffine se présentant sous la forme d'une huile blanche et a un point de fusion dans une gamme de -10°C à -20°C, une gamme d'ébullition de 350°C à 460°C et une pression de vapeur dans une gamme < 0,1 hPa à une température de 20°C.

4. Liquide de blocage selon l'une des revendications 1 à 3, **caractérisé en ce que** l'huile a, dans la gamme de 20°C à 100°C, une viscosité de 50 mm²/s à 4 mm²/s et une densité dans la gamme de 600 kg/m³ à 1000 kg/m³.

5. Liquide de blocage selon l'une des revendications 1 à 4, **caractérisé en ce que** l'huile a un point d'éclair dans la gamme au-dessus de 200°C et effectue l'auto-allumage dans une gamme de 320°C à 360°C.

6. Liquide de blocage selon l'une des revendications 1 à 5, **caractérisé en ce que** le liquide de blocage contient un additif se présentant sous la forme d'un indicateur et/ou d'une substance odorante.

7. Utilisation d'un liquide de blocage se présentant sous la forme d'une huile de paraffine dans une teneur d'hydrocarbures insaturés et/ou aromatiques de moins de 1 pourcent en poids, l'huile de paraffine contenant un additif de substances antibactériennes se présentant sous la forme de composés d'argent à une concentration de 0,01 ml/l à 0,1 ml/l et/ou comprenant des particules de silice pourvues d'un ou de plusieurs noyaux magnétiques, pour urinoir sec.
